# EUROPÄISCHE PATENTSCHRIFT

(11) **EP 0 088 746 B1**
(45) Veröffentlichungstag und Bekanntmachung des Hinweises auf die Patenterteilung: **15.04.1987**
(21) Anmeldenummer: 83890026.4
(22) Anmeldetag: 22.02.1983
(51) Int. Cl.: C21D 9/04

(54) **Verfahren zur Wärmebehandlung von Schienen**
Method of heat treating rails
Procédé de traitement thermique de rails

(30) Priorität: 09.03.1982 AT 931/82
(43) Veröffentlichungstag der Anmeldung: 14.09.1983
(73) Patentinhaber: VOEST-ALPINE Aktiengesellschaft, A-1011 Wien (AT)
(72) Erfinder: Moser, Alfred, Dr., Dipl.-Ing., A-8706 Leoben (AT); Pointner, Peter, Dipl.-Ing., A-8700 Leoben (AT); Prskawetz, Georg, Dipl.-Ing., A-8704 Leoben (AT)
(74) Vertreter: Haffner, Thomas M., Dr.

## Beschreibung

Die Erfindung betrifft ein Verfahren zum Wärmebehandeln von Schienen durch Abschrecken der Schiene oder zumindest des Schienenkopfes mittels eines Kühlmediums aus einer im Austenitgebiet liegenden Temperatur auf eine Temperatur, bei welcher die Perlitumwandlung abgeschlossen ist, zur Erzielung eines feinperlitischen Gefüges. Die Ausbildung des Gefüges hängt weitgehend von den Abkühlungsbedingungen ab. Eine Martensitbildung muß auf jeden Fall verhindert werden, da dadurch eine Versprödung der Schiene entsteht. Es hat sich erwiesen, daß optimale Verschleißeigenschaften bei solchen Schienen erreicht werden können, wenn die Abkühlung so geführt wird, daß ein feinperlitisches Gefüge entsteht.

Aus der DE-AS 24 39 338 ist es bekannt geworden, solche Schienen in heißem Wasser abzuschrecken. Beim Abschrecken in heißem Wasser ergibt sich an der Schiene eine Dampfhautbildung, wobei die Abkühlungsgeschwindigkeit an den Stellen, an welchen sich die Dampfhaut bildet, verringert wird, während an denjenigen Stellen, an welchen das Heißwasser unmittelbar mit der Schiene in Berührung gelangt, die Abkühlung schneller erfolgt. Infolge der Zunderbildung tritt eine ungleichmäßige Dampfhautbildung auf, da der Zunder im Zuge des Abkühlverfahrens stellenweise abspringt. Es gelangen somit Teile der Schiene bzw. des Schienenkopfes mit der gebildeten Dampfhaut in Berührung, während auf andere Teile wieder das Heißwasser unmittelbar einwirkt. Dadurch entstehen Ungleichförmigkeiten in der Abkühlungsgeschwindigkeit über die Länge der Schiene bzw. in den verschiedenen Teilen der Oberfläche der Schiene oder des Schienenkopfes. Damit wird die Bildung der feinen Perlitstruktur beeinträchtigt und die Verschleißeigenschaften der Schiene werden an den verschiedenen Stellen ungleichmäßig. Da aber die Stellen der Schiene, welche eine schlechtere Gefügeausbildung aufweisen, für die Verschleißeigenschaften der gesamten Schiene maßgebend sind, werden bei einem solchen Verfahren keine optimalen Verschleißeigenschaften erzielt.

Aus der DE-AS 12 42 660 ist ein Abschreckmedium zum Abschrecken von wärmebehandeltem Material bekanntgeworden, welches eine Lösung von 45 bis 99,9% Wasser mit einem flüssigen hochmolekularen Polyalkylenglykol mit einer bei ansteigenden Temperaturen abnehmenden Löslichkeit in Wasser ist, wodurch in erster Linie eine verhältnismäßig kurze Abschreckzeit möglich wird, da durch die Zugabe von Polyalkylenglykol eine verbesserte Wärmeableitung beim Abschreckprozeß erzielt wird. Die DE-OS 2630176 betrifft ein Verfahren zum Abschrecken wärmebehandelter Metalle, wobei als Abschreckmedium eine wässrige Lösung eines wasserlöslichen Salzes von Polyacrylsäure verwendet wird, wobei die Abkühlungsgeschwindigkeit in Abhängigkeit von der Konzentration des Polyacrylatsalzes, seines Molekulargewichtes und der Temperatur des Bades variiert werden kann. Eine rasche Abkühlung kann jedoch zu Ungleichmäßigkeiten der Gefügeausbildung führen, da sich geringfügige Unterschiede des Einwirkens des Abschreckmediums nachhaltig auswirken können.

Die Erfindung setzt sich nun zur Aufgabe, die feinperlitische Gefügeausbildung zu vergleichmäßigen und damit die Verschleißeigenschaften der Schiene oder des Schienenkopfes zu verbessern.

Die Erfindung besteht im wesentlichen in einem Verfahren zum Wärmebehandeln von Schienen durch Abschrecken der Schiene oder zumindest des Schienenkopfes mittels eines Kühlmediums aus einer im Austenitgebiet liegenden Temperatur auf eine Temperatur, bei welcher die Perlitumwandlung abgeschlossen ist, zur Erzielung eines feinperlitischen Gefüges, wobei die Schienen, die aus einem Stahl, mit 0,7 bis 0,75 % C, max. 0,80 % Si und 1,2 bis 1,3 % Mn, Rest Eisen und unvermeidbare Verunreinigungen, bestehen, in einem Kühlmedium behandelt werden, das. Wasser mit synthetischem Kühlmittelzusatz, in einer Menge von 20 bis 50 Vol.%, bezogen auf das gesamte Kühlmedium, enthält, wobei der Kühlmittelzusatz mit steigendem Mangangehalt und gleichbleibendem Kohlenstoffgehalt erhöht und mit steigendem Kohlenstoffgehalt und gleichbleibendem Mangangehalt verringert wird und die Kühlbadtemperatur auf 40 bis 60 °C gehalten wird, sodaß sich innerhalb der angegebenen Gehaltsbereiche von C und Mn gleichbleibende Verschleißeigenschaften und eine Vickershärte HV₃₀ von 340-380 einstellen. Durch diesen synthetischen Kühlmittelzusatz wird eine Schicht auf der Schiene bzw. dem Schienenkopf gebildet, welche die Abkühlungsgeschwindigkeit verringert. Eine solche Schicht ist gleichmäßig und wird nicht durch Abspringen von Zunder beeinträchtigt, so daß auf diese Art gleichmäßige Abkühlungsbedingungen über die gesamte Oberfläche und über die gesamte Länge der Schiene bzw. des Schienenkopfes erreicht werden.

Innerhalb der vorgegebenen Grenzen an Kühlmittelzusatz und innerhalb der angegebenen Bereiche für den Mangan- und den Kohlenstoffgehalt haben sich auf diese Weise gleichbleibende Werte für die Verschleißfestigkeit erzielen lassen, wobei eine Vickers-Härte HV₃₀ im Schienenkopf zwischen 340 und 380 erzielt wurde, wobei gleichzeitig die Kühlbadtemperatur auf 40 bis 60 °C, insbesondere 50 °C, gehalten wird und in vorteilhafter Weise das Bad umgewälzt bzw. bewegt wird. Diese Maßnahmen erlauben eine gleichmäßige Temperaturbehandlung und damit über den gesamten Schienenkopfquerschnitt und die gesamte Oberfläche des Schienenkopfes gleichbleibende Ergebnisse.

Gemäß einer bevorzugten Ausführungsform der Erfindung wird als synthetischer Kühlmittelzusatz Polyglykol verwendet. Polyglykof hat sich in dieser Beziehung in besonderem Maße bewährt. Das Kühlmedium kann auf die Schiene bzw. den Schienenkopf auch aufgesprüht werden. Zweckmäßig wird aber die Schiene oder zumindest der Schienenkopf in das Kühlmedium getaucht, da auf diese Weise der Film des synthetischen Kühlmittelzusatzes besser und gleichmäßiger gebildet werden kann.

Gemäß der Erfindung kann die Wärmebehandlung aus der Walzhitze erfolgen, so daß die Walzhitze ausgenützt wird und eine nachfolgende kostenaufwendige Erwärmung erspart wird.

Gemäß der Erfindung ist vorzugsweise das Kühlmedium so zusammengesetzt, daß sich im Temperaturbereich zwischen 800 und 500 °C eine Abkühlgeschwindigkeit von 0,2 bis 6 °C/sec. einstellt. Die Abkühlungsgeschwindigkeiten, welche zur Erzielung eines feinperlitischen Gefüges erforderlich sind, sind für die verschiedenen Zusammensetzungen der Schiene bekannt und liegen in dem angegebenen Bereich 0,2 bis 6 °C/sec. Bei einer größeren Menge des synthetischen Kühlmittelzusatzes, bezogen auf das gesamte Kühlmedium, bildet sich ein stärkerer Film des Kühlmittelzusatzes an der Schiene bzw. dem Schienenkopf aus und die Abkühlungsgeschwindigkeit wird geringer als bei einem geringeren synthetischen Kühlmittelzusatz. lm Rahmen der oben angegebenen Werte von 0,2 bis 6 °C/sec. kann durch Wahl der Menge des Kühlmittelzusatzes unter Berücksichtigung der Zusammensetzung des Schienenstahles in den oben angegebenen Grenzen die Abkühlungsgeschwindigkeit variiert werden.

Es ist auch möglich, die VerschleiBeigenschaften der Schiene durch entsprechende Legierungen des Schienenstahles, wie beispielsweise durch Verwendung einer Cr-Mn-Legierung, zu verbessern. Dies bringt aber, abgesehen von den höheren Kosten eines solchen Stahles, Nachteile in bezug auf die Schweißbarkeit der Schiene mit sich, da bei solchen Legierungen auch nach einem Schweißvorgang eine langsame Abkühlung eingehalten werden muß, um eine Martensitbildung zu verhindern.

Fig. 1 zeigt ein Diagramm und Fig. 2 zeigt einen Querschnitt durch einen Schienenkopf, Fig. 3 zeigt ein Diagramm der Verschleißfestigkeit in Abhängigkeit von der Vickers-Härte, und Fig. 4 die Abhängigkeit der Verbesserung der Verschieißfestigkeit von Mangan- und Kohlenstoffgehalt bei vorgegebenem Anteil des Kühlmittelzusatzes.

Bei der Darstellung nach Fig. 2, welche einen Schnitt durch einen Schienenkopf zeigt, werden entlang der durch den Pfeil a angedeuteten sogenannten Härtespur auf der Schnittfläche Proben in verschiedenen Abständen von der Oberfläche b des Schienenkopfes bestimmt.

In Fig. 1 ist die Vickers-Härte HV₃₀ auf der Ordinate aufgetragen. Auf der Abszisse sind die Abstände der Messungen von der Oberfläche bzw. der Lauffläche b eines Schienenkopfes aufgetragen. Die Kurve c zeigt eine Messung bei nach dem erfindungsgemäßen Verfahren behandelten Schienen, welche eine feinperlitische Struktur aufweisen. Es wurde eine Schiene aus einem Schienenstahl mit einer Zusammensetzung von 0,72 % C, 0,30 % Si und 1,27 % Mn, Rest Eisen und unvermeidbare Verunreinigungen, gewählt. Die Kurve d zeigt den Härteverlauf entlang der Härtespur a bei einer Schiene ähnlicher Zusammensetzung, deren Kopf in heißem Wasser abgeschreckt wurde. Der Vergleich der Kurven c und d zeigt, daß bei der erfindungsgemäßen Wärmebehandlung die Werte der Vickers-Härte höher liegen als bei der Kurve d, wobei vor allem auch die Härteabnahme in Abstand von der Oberfläche b des Schienenkopfes geringer ist. Dies wird darauf zurückgeführt, daß die feinperlitische. Gefügeausbildung gleichmäßiger erfolgt.

Fig. 3 zeigt ein Diagramm, in welchem auf der Ordinate die Verschleißfestigkeit β, ausgedrückt in N/cm², aufgetragen ist. Auf der Abszisse ist die Vickers-Härte HV_{30'} gemessen im SchienenkopfRandbereich, dargestellt. Die Kurve e zeigt den Verlauf der Verschleißfestigkeit im Vergleich zur Vickers-Härte. Der Bereich e₁ ist der Bereich, in welchem die Verschleißfestigkeit und die Vickers- Härte bei nach dem erfindungsgemäßen Verfahren wärmebehandelten Schienen liegt. Die bekannten Werte, welche durch bekannte Verfahren erzielt werden können, liegen beträchtlich unter dem Bereich eₗ. So zeigen die Bereiche e2, e3 und e₄ für verschiedene Schienenstahlqualitäten bisher erzielte Festigkeitswerte, wobei e3 und e₄ für verschiedene Regelschienenstahlgüten und e2 für einen Cr-Mn Schienenstahl gelten.

Bei der Darstellung in Fig. 4 ist auf der Ordinate der Mangangehalt in Gew.% beginnend bei 1,1 Gew.% aufgetragen. Auf der Abszisse ist der Kohlenstoffgehalt in Gew.% beginnend mit 0,65 Gew.% aufgetragen. Das in diesem Diagramm eingetragene Rechteck f begrenzt den Bereich der Stähle mit einem Kohlenstoffgehalt von 0,7-0,75 Gew.% und einem Mangangehalt von 1,2-1,3 Gew.%. Bei Stählen mit einem mittleren Kohlenstoffgehalt und einem mittleren Mangangehalt innerhalb dieses Bereiches hat es sich gezeigt, daß ein Anteil von 30 Vol.% eines Polyglykols als Kühlmittelzusatz die besten Ergebnisse ergibt. Gerade g entspricht hiebei einem Anteil von 30 Vol.% eines Polyglykois im Kühlmittel. Mit zunehmenden Kohlenstoffgehalt muß der Anteil des Kühlmittelzusatzes zur Erzielung gleicher Ergebnisse herabgesetzt werden, wenn der Mangangehalt gleich bleibt. Umgekehrt muß bei gleichbleibendem Kohlenstoffgehalt und zunehmendem Mangangehalt der Anteil des Kühlmittelzusatzes erhöht werden, um wiederum zu gleichen Ergebnissen zu gelangen, wobei die Geraden h und i die untere bzw. die obere Grenze für den Anteil des Kühlmittelzusatzes, nämlich 20 Vol.% und 50 Vol.%, wiedergibt. Bei Unterschreiten der Untergrenze von 20 Vol.% Kühlmittelzusatz bei den genannten Stählen würde sich eine zu hohe Abkühlgeschwindigkeit ergeben, wodurch die Verzugsneigung im Schienenkopf in zu großem Maße zunimmt. Umgekehrt hätte eine Überschreitung der Obergrenze von 50 Vol.% Kühlmittelzusatz für die Stähle im angegebenen Bereich die Folge einer stärkeren Belagbildung. Diese Belagbildung führt zu unregelmäßiger Konzentrationsverteilung des Kühlmittelzusatzes im Kühlmittel und ein unkontrolliertes Absinken des Anteiles des Kühlmittelzusatzes hätte Unregelmäßigkeiten im örtlichen Verlauf der Abkühlungsgeschwindigkeit zur Folge. Darüber hinaus würde bei einer Verarmung des Kühlmittels an Kühlmittelzusatz der Bereich, bei welchem sich die besten Werte für die Erhöhung der Verschleißfestigkeit ergeben, verlassen werden. Aus diesem Diagramm ergibt sich für jeden einzelnen, der dem Rechteck f entsprechenden Stähle jeweils ein Optimum für den Anteil des Kühlmittelzusatzes im Kühlmittel, mit welchem besonders gute und gleichmäßige Ergebnisse im Bezug auf die Verschleißfestigkeit der Schienenstähle erzielt werden. Bei diesen Versuchen wurde die Kühlmitteltemperatur bei 50 °C konstant gehalten und das Bad in Bewegung gehalten. Die Tauchtiefe des Schienenkopfes betrug jeweils 40 mm. Bei der jeweils optimalen Zusammensetzung des Kühlmittels wurde ein feinperlitisches Gefüge im Schienenkopfrandbereich erzielt.

## Patentansprüche

1. Verfahren zum Wärmebehandeln von Schienen durch Abschrecken der Schiene oder zumindest des Schienenkopfes mittels eines Kühlmediums aus einer im Austenitgebiet liegenden Temperatur auf eine Temperatur, bei welcher die Perlitumwandlung abgeschlossen ist, zur Erzielung eines feinperlitischen Gefüges, wobei die Schienen, die aus einem Stahl, mit 0,7 bis 0,75 % C, max. 0,80 % Si und 1,2 bis 1,3 % Mn, Rest Eisen und unvermeidbare Verunreinigungen, bestehen, in einem Kühlmedium behandelt werden, das Wasser mit synthetischem Kühlmittelzusatz, in einer Menge von 20 bis 50 Vol.%, bezogen auf das gesamte Kühlmedium, enthält, wobei der Kühlmittelzusatz mit steigendem Mangangehalt und gleichbleibendem Kohlenstoffgehalt erhöht und mit steigendem Kohlenstoffgehalt und gleichbleibendem Mangangehalt verringert wird und die Kühlbadtemperatur auf 40 bis 60 °C gehalten wird, so daß sich innerhalb der angegebenen Gehaltsbereiche von C und Mn gleichbleibende Verschleißeigenschaften und eine Vickershärte HV30 von 340-380 einstellen.

2. Verfahren nach Anspruch 1, dadurch gekennzeichnet, daß als synthetischer Kühlmittelzusatz Polyglykol verwendet wird.

3. Verfahren nach Anspruch 1 oder 2, dadurch gekennzeichnet, daß die Wärmebehandlung aus der Walzhitze erfolgt.

4. Verfahren nach Anspruch 1, 2 oder 3, dadurch gekennzeichnet, daß das Kühlmittel so zusammengesetzt ist, daß sich im Temperaturbereich zwischen 800 und 500 °C eine Abkühlgeschwindigkeit von 0,2 bis 6 °C/s einstellt.

5. Verfahren nach einem der Ansprüche 1 bis 4, dadurch gekennzeichnet, daß die Kühlbadtemperatur auf 50 °C gehalten wird und daß das Bad umgewälzt bzw. bewegt wird.

## Claims

1. Method of heat treating rails by quenching the rail or at least the rail head by means of a coolant, from a temperature in the austenitic range to a temperature at which the conversion of perlite is terminated, for obtaining a fine perlitic structure, comprising treating the rails made of steel consisting of 0,7 to 0,75 % C, at maximum 0,8 % Si and 1,2 to 1,3 % Mn, remainder iron and inavoidable impurities, in a coolant containing water and a synthetic coolant additive in an amount of from 20 to 50 % by volume related to the total coolant volume, the amount of coolant additive being increased on rising manganese content and constant carbon content and being decreased on rising carbon content and constant manganese content and the temperature of the cooling bath being held at 40 to 60 °C so that within said ranges of C and Mn contents constant wear-resistance properties and a Vickers hardness HV₃₀ of from 340 to 380 are achieved.

2. Method as claimed in claim 1, characterised in that polyglycol is used as synthetic coolant additive.

3. Method as claimed in claim 1 or 2, characterised in that the thermal treatment is carried out from rolling temperature.

4. Method as claimed in claim 1, 2 or 3, characterised in that the coolant is composed such that in the temperature range between 800 and 500 °C a cooling rate of from 0,2 to 6 °C/s is achieved.

5. Method as claimed in any one of claims 1 to 4, characterised in that the temperature of the cooling bath is held at 50 °C and that the bath is circulated or agitated, resp.

## Revendications

1. Procédé de traitement thermique de rails par refroidissement du rail ou au moins du champignon de rail, au moyen d'un agent de refroidissement, d'une température se situant dans le domaine austénitique, à une température à laquelle la transformation perlitique est achevée, pour obtenir une structure perlitique fine, caractérisé en ce que l'on traite les rails, qui sont formés d'un acier contenant 0,7 à 0,75 % de C, au maximum 0,80 % de Si et 1,2 à 1,3 % de Mn, le reste étant formé de fer et d'impuretés inévitables, dans un milieu de refroidissement qui contient de l'eau avec addition d'agent de refroidissement synthétique en une quantité de 20 à 50 % en volume relativement à l'ensemble du milieu de refroidissement, l'addition d'agent de refroidissement augmentant lorsque la teneur en manganèse augmente et que la teneur en carbone reste constante et diminuant lorsque la teneur en carbone augmente et que la teneur en manganèse reste constante et on maintient la température du bain de refroidissement de 40 à 60 °C, de sorte que dans le cadre des domaines de teneur indiqués en C et Mn, il s'établit des propriétés d'usure constante et une dureté Vickers HV₃₀ de 340 à 380.

2. Procédé selon la revendication 1, caractérisé par le fait que comme agent de refroidissement additionnel synthétique, on utilise le polyglycol.

3. Procédé selon l'une des revendications 1 et 2, caractérisé par le fait que le traitement thermique s'effectue en partant de la chaleur de laminage.

4. Procédé selon l'une des revendications 1, 2 et 3, caractérisé par le fait que l'agent de refroidissement est composé de telle sorte que dans l'intervalle de température entre 800 et 500 °C, il s'établit une vitesse de refroidissement de 0,2 à 6 °C/s.

5. Procédé selon l'une des revendications 1 à 4, caractérisé par le fait que l'on maintient la température du bain de refroidissement à 50 °C et que l'on fait circuler le bain ou qu'on l'agite.
